# EUROPÄISCHE PATENTSCHRIFT

(11) **EP 1 541 699 B1**
(45) Veröffentlichungstag und Bekanntmachung des Hinweises auf die Patenterteilung: **21.01.2009**
(21) Anmeldenummer: 02768214.5
(22) Anmeldetag: 29.08.2002
(51) Int. Cl.: C21C 7/072, B22D 1/00

(54) **VERFAHREN ZUM RÜHREN VON STAHL**
METHOD FOR STIRRING STEEL
PROCEDE DE BRASSAGE DE L'ACIER

(30) Priorität: 03.04.2002 RU 2002108332
(43) Veröffentlichungstag der Anmeldung: 15.06.2005
(73) Patentinhaber: Techcom Import-Export Gmbh, 80809 Munchen (DE)
(72) Erfinder: SCHUMACHER, Ewald, 80809 Munchen (DE); KHLOPONIN, Viktor Nikolaevich, Moscow, 117334 (RU); SCHUMACHER, Edgar, 80809 Munchen (DE); ZINKOVSKY, Ivan Vasilievich, Moscow, 113447 (RU)
(74) Vertreter: Henrion, Oliver
(86) Internationale Anmeldenummer: PCT/RU2002/000400
(87) Internationale Veröffentlichungsnummer: WO 2003/083145

(56) Entgegenhaltungen:
- CN-A- 1 294 199
- GB-A- 1 492 953
- JP-A- 6 235 018
- RU-C1- 2 023 017
- RU-C1- 2 132 394
- SU-A- 224 013
- SU-A- 1 024 509
- US-A- 3 791 813
- PATENT ABSTRACTS OF JAPAN Bd. 018, Nr. 615 (C-1277), 24. November 1994 (1994-11-24) & JP 06 235018 A (KAWASAKI STEEL CORP), 23. August 1994 (1994-08-23)

## Beschreibung

Die Erfindung bezieht sich auf Verfahren zur Behandlung flüssigen Metalls in einer Pfanne außerhalb des Ofens in der Schwarzmetallurgie.

Es ist bekannt, dass bei der Behandlung von Stahl außerhalb des Ofens Inertgas und technologische Pulver in die Schmelze entweder durch in die Schmelze eingetauchte Blasformen oder durch spezielle im Pfannenboden angeordnete Stopfen zugeführt werden.

Die Intensivierung des Rührvorgangs des Metalls, welche eine Reduktion der Zeit der Stahlbearbeitung ermöglicht, hat eine wichtige Bedeutung im Prozeß der Behandlung von Metall außerhalb des Ofens in einer Pfanne. Die Homogenisierung der Schmelze beschleunigt die Vorgänge der Beruhigung und der Beseitigung nichtmetallischer Einschlüsse, sowie der Desulfurierung und Entphosphorung des Stahls, was die Erreichung der Ziele der Pfannenmetallurgie gewährleistet.

Bekannt ist ein Verfahren zur Intensivierung des Rührens von Metall in einer Pfanne durch Erhöhung des Gasdurchsatzes für das Durchblasen. Im bekannten Verfahren führt man das Gas durch eine Blasform vom Typ "hohle Stopfenstange" zu und zur Vermeidung des Verspritzens von Metall bei erhöhter Gaszufuhr verwendet man ein scheibenförmiges Stirnteil (Schirm) an der Stopfenstange (siehe, z.B., Stahl, Nr. 12, 1999, S. 17-19).

Der Hauptnachteil des Verfahrens ist der Versuch, die Aufgabe der Intensivierung des Rührens des Metalls durch Erhöhung der Gaszufuhr zu lösen. Außerdem wird in diesem Fall der größte Teil des Metalls in der Pfanne nicht von der Rührbewegung umfaßt, insbesondere nicht in ihren Bodenzonen. Insgesamt reduziert das oben Angeführte die Effektivität des bekannten Verfahrens bei der Lösung der gestellten Aufgabe.

Weiterhin bekannt ist ein Verfahren zum Rühren von Stahl in einer Pfanne, umfassend die Einführung eines löslichen Gases in den Stahl, das sich bei Vakuumbehandlung in Form kleinster auf die Schmelzbadoberfläche aufschwimmender Blasen im Stahl (wie auch in Sodawasser) abscheidet (siehe, z.B., "Stahlerzeugung an der Schwelle des dritten Jahrtausends", Anlage 7 zur Zeitschrift "Neuigkeiten der Schwarzmetallurgie im Ausland", 2000, S. 25).

Der Hauptnachteil des bekannten Verfahrens liegt in seiner offensichtlichen Verteuerung, u.a. wegen der Notwendigkeit, eine Umlaufvakuumbehandlung einzusetzen (NK-PERM-Prozess der Firma "Nippon Kokan").

Bekannt ist auch ein Verfahren zum Rühren von Stahl in einer Pfanne durch dessen Rühren mittels elektromagnetischer Kräfte (siehe, z.B., "Injektionsmetallurgie", Übersetzung aus dem Englischen, herausgegeben von Sidorenko M.B., Moskau, "Metallurgie", 1986, S. 90).

Der Hauptnachteil dieses Verfahrens sind die hohen Kosten der eingesetzten Ausrüstung bei einem relativ niedrigen Rühreffekt.

Bekannt ist auch ein Verfahren zum Rühren von Stahl in einer Pfanne, in welchem das Durchblasen abwechselnd aus verschiedenen Blasvorrichtungen erfolgt (JP-A-06-235018).

Der wesentliche Nachteil dieses Verfahrens ist das ungleichmäßige Rühren der Stahlmasse.

Weiterhin bekannt ist ein Verfahren zum Rühren von Stahl in einer Pfanne, umfassend das Durchblasen des Stahls von unten mittels eines Gases oder Gas-Pulver-Gemisches durch im unteren Teil des Schmelzbades angeordnete Blasvorrichtungen, von denen mindestens eine aus der Pfannenmitte versetzt ist (s., z.B., die angegebene Quelle "Injektionsmetallurgie", S. 142 - 143 und Abb. 12). Obwohl bei der Durchführung des bekannten Verfahrens die Zufuhr des Gases oder Gas-Pulver-Gemisches durch spezielle Stopfen im Pfannenboden bevorzugt wird, schließt seine Durchführung die Zufuhr der angegebenen Komponenten durch eine eingetauchte Blasdüse (Blasdüsen) nicht aus.

Dieses bekannte Verfahren zum Rühren von Metall in einer Pfanne durch die Zufuhr von Gas oder eines Gas-Pulver-Gemisches kommt den wesentlichen Merkmalen nach dem erfindungsgemäßen Verfahren am nächsten und wird deswegen als nächstliegender Stand der Technik angenommen.

Dem bekannten Verfahren ist ein wesentlicher Nachteil eigen: im Laufe des Durchblasens des Stahls mittels des Gases/Gas-Pulver-Gemisches wird das Metall über das Pfannenvolumen ungleichmäßig gerührt. Vor allem die im Eintrittsweg des Gases/Gas-Pulver-Gemisches in den Stahl befindlichen Bereiche (aktivste Zone) des flüssigen Metalls werden einer intensiven Rührbewegung unterzogen. Bei der Annäherung des Gases/Gas-Pulver-Gemisches an die Oberfläche des Metalls in der Pfanne verbreitern sich diese Bereiche, durchströmen (unter Verringerung der Geschwindigkeit) die oberen Schichten des Schmelzbades und sinken von der Oberfläche als abgeschwächte absteigende Ströme herab. Selbstverständlich verringert dieses geschilderte Bild der Bewegung des gerührten Metalls die Effektivität des Rührens des Stahls, weil es das gesamte Metallvolumen in der Pfanne und insbesondere die Bodenzonen des Schmelzbades sehr langsam erfasst. Insgesamt wird die gestellte Aufgabe der Beschleunigung der Homogenisierung der Metallzusammensetzung nicht erreicht. Der bekannte Prozess erfordert einen erhöhten Einsatz an Gas und insbesondere an Zeit, welche im aktuellen technologischen Fertigungsvorgang des Stahls im wesentlichen nicht ausreichend zur Verfügung steht.

Das erfindungsgemäße Verfahren zum Rühren von Metall in einer Pfanne weist die genannten Nachteile nicht auf. Bei diesem Verfahren ist die aktive Zone der Erfassung des Metallvolumens durch das Gas/Gas-Pulver-Gemisch wesentlich verbreitert. Dies führt zur Verringerung der Zeit zur Erreichung einer homogenisierten Metallzusammensetzung ohne Erhöhung der zugeführten Gasmenge, d.h. die technische Aufgabe der Intensivierung des Rührens von Stahl in einer Pfanne mittels Durchblasens eines Gases/Gas-Pulver-Gemisches wird gelöst.

Die genannten technischen Ergebnisse werden dadurch erreicht, dass im Verfahren zum Rühren von Stahl in einer Pfanne, umfassend das Durchblasen des Stahls von unten mittels eines Gases/Gas-Pulver-Gemisches durch mindestens zwei vorgesehene Blasvorrichtungen, die auf diametral entgegengesetzten Seiten der Pfanne angeordnet sind, wobei erfindungsgemäß das Durchblasen abwechselnd zuerst durch eine der Blasvorrichtungen, die auf einer Seite der Pfanne angeordnet ist, und danach durch die andere Blasvorrichtung, die sich auf der anderen Seite der Pfanne befindet, erfolgt. Dabei hält man in der Blasvorrichtung, durch die momentan nicht durchgeblasen wird, einen Druck, der das Einfließen von Metall in diese Vorrichtung ausschließt. Die Periode des Betriebswechsels zwischen den Blasvorrichtungen vergrößert man mit der Erhöhung der Stahlmasse in der Pfanne. Das Volumen des zugeführten Gases wird bei der Umschaltung der Zufuhr des Gases oder Gas-Pulver-Gemisches von einer Blasvorrichtung auf die andere unverändert belassen.

Das erfindungsgemäße Verfahren zum Rühren von Metall in einer Pfanne mittels Durchblasens von Gas oder eines Gas-Pulver-Gemisches wird an Hand von schematischen Zeichnungen näher erläutert.

In Abb. 1 ist eine Pfanne mit Metall dargestellt, in der zwei Blasvorrichtungen als Stopfen im Pfannenboden vorgesehen sind. In Abb. 2 ist eine analoge Pfanne mit zwei Blasvorrichtungen in Form von Blasdüsen dargestellt. In Abb. 3 ist die Ansicht in Richtung des Pfeils A gem. Abb. 1 dargestellt. Abb. 4 zeigt die Ansicht in Richtung des Pfeils A gem. Abb. 2. Dabei weist die Pfanne mindestens zwei Blasvorrichtungen auf.

Die Stahlgießpfanne 1 ist mit dem flüssigen Stahl 2 gefüllt. Im Pfannenboden (Abb. 1) sind auf diametral entgegengesetzten Seiten der Pfanne 1 (Abb. 3) mindestens zwei Blasvorrichtungen 3 vorgesehen. Die Anzahl dieser Vorrichtungen kann höher, muß aber gerade sein. In der Pfanne 1 können auf diametral entgegengesetzten Seiten der Pfanne 1 angeordnete Blasformen 4 vorgesehen sein. Die Blasformenanzahl kann höher, muß aber gerade sein. Das Gas oder Gas-Pulver-Gemisch 5 wird der Pfanne jeweils durch Stopfen im Pfannenboden (Abb.1) oder Blasdüsen 4 (Abb. 2) zugeführt. Das Gas oder das Gas-Pulver-Gemisch können der Pfanne getrennt zugeführt werden. In diesem Fall vergrößert man die Anzahl der Vorrichtungen 3 (Blasformen 4) bis zur nächstfolgenden geraden Zahl. In Abb. 1 - 4 sind die Hauptströme des Metalls, die sich bei der Zufuhr des Gases oder Gas-Pulver-Gemisches auf einer Seite der Pfanne ausbilden, mit dünnen Linien 6 dargestellt. Diejenigen Ströme, welche sich bei der Umschaltung der Blasvorrichtungen ausbilden, sind mit den Punktlinien 7 dargestellt. Eine Erhöhung der Anzahl der Stopfen 1 (Blasdüsen 4) verändert nicht das Wesen oder den erzielten Effekt des vorgeschlagenen Verfahrens, steigert aber zusätzlich die Intensivierung des Rührens des Stahls, d.h. erhöht die Effektivität (verkompliziert aber gleichzeitig die Konstruktion).

Das Verfahren zum Rühren von Stahl in einer Pfanne wird folgenderweise durchgeführt.

In die Pfanne 1 wird der Stahl 2 eingegossen. Die für die Dotierung, Desulfurierung und Entphosphorung des Stahles notwendigen Elemente werden durch bekannte Verfahren oder als Pulver durch die beschriebenen Vorrichtungen 3 (oder 4), oder durch beide Verfahren gleichzeitig in den Stahl eingeführt.

Die Zufuhr des Gases (Gas-Pulver-Gemisches) 5 durch den Stopfen 3 (die Blasform 4), der sich zum Beispiel in Abb. 1 - 4 links befindet, wird eingeschaltet. Man verwendet Inertgas, zum Beispiel Argon. Im Ergebnis bilden sich in der Metallschmelze die Hauptströme aus, die durch die Linien 6 dargestellt sind. In dieser Zeit wird im Stopfen 3 (in der Blasdüse 4) auf der gegenüberliegenden Seite der Pfanne ein Gasdruck gehalten, der das Einfließen des Stahls in diesen ausschließt. Nach einer bestimmten Zeit (Periode) wird die Richtung der Hauptströme des Metalls im Pfannenbad durch Zufuhr des Gases (Gas-Pulver-Gemisches) 5 durch den Stopfen 3 (Blasform 4), der auf der gegenüberliegenden Seite der Pfanne angeordnet ist (in Abb. 1 - 4 rechts), in die entgegengesetzte Richtung geändert. Die Hauptströme des Metalls im Schmelzbad beginnen sich so zu bewegen, wie es durch die Punktlinie 7 in den Abb. 1 - 4 dargestellt ist. Durch den periodischen Wechsel der Bewegungsrichtung der Metallströme 6 → 7 → 6 usw. wird der Rührvorgang des Metalls wesentlich intensiviert. Im Ergebnis wird im Laufe einer kürzeren Zeit eine homogenisierte Stahlzusammensetzung in der Pfanne erhalten, d.h. die gestellte Aufgabe wird gelöst.

Die Periode des Richtungswechsels der Zufuhr des Gases (Gas-Pulver-Gemisches) wird praktisch bestimmt. Jedoch wird die Periodizität des angegebenen Wechsels mit der Erhöhung der Stahlmasse in der Pfanne erhöht, weil nur in diesem Fall die Metallströme 6 und 7 die gewünschte Form haben (gezeigt auf den Abb. 1 und 2) und der Richtungswechsel der Zufuhr des Gases (Gas-Pulver-Gemisches) sich minimal auf ihre gegenseitige Dämpfung auswirkt.

Es existiert eine Periode des Richtungswechsels, die für die vorgegebenen Bedingungen des Betriebs der Pfanne optimal ist. Eine Verringerung der Dauer dieser Periode ist nicht empfohlen, weil sich Zonen unvollständiger Homogenisierung der Schmelze im Stahlvolumen bilden. Eine Erhöhung der Dauer dieser Periode ist zulässig und wird durch den allgemeinen technologischen Rhythmus der Stahlerzeugung bestimmt.

### Beispiel 1

Ein "kaltes Modell" einer Pfanne 1 hatte die auf der Abb. 1 gezeigten Abmessungen. In die Pfanne wurde Leitungswasser 2 bis zur Höhe von 430 mm eingefüllt. Die Pfanne wurde mit drei Platinelektroden ausgerüstet: eine im unteren Teil der Pfanne (Abstand vom Wasserspiegel 370 mm), eine im mittleren Teil der Pfanne (Abstand vom Wasserspiegel 220 mm) und eine im oberen Teil der Pfanne (Abstand vom Wasserspiegel 60 mm), die vorab in den Bereichen Leitungswasser - 0,1 Gew.%ige wäßrige KCI-Lösung geeicht wurden. Alle drei Elektroden waren 55 mm von der Innenwand des Pfannenmodells entfernt. Außerdem war eine tragbare Elektrode vorgesehen, mit der zusätzlich die Homogenisierung der Lösung in den Zentren des Pfannenmodells, im Bodenteil, an der Wasseroberfläche, sowie in den Fugen des Bodens und der Wände der Pfanne ausgewertet wurde.

Es wurde ein 20%-iges KCI-Konzentrat zubereitet und in einem dünnen Gummiballon auf den Boden des Pfannenmodells in den Bereich nahe der Pfannenwand, der 90° von den Vorrichtungen 3 gelegen war, abgesenkt. Der Ballon wurde zerschnitten. Dabei wurde durch das 20%-ige KCI-Konzentrat nach seiner gleichmäßigen Verteilung über die Wassermasse eine Konzentration von 0, 1 % KCI im Wasser eingestellt, auf welche die Elektroden geeicht wurden. Die Verwendung des Ballons hat eine minimale störende Einwirkung auf das Wasserbad gewährleistet.

Das Gas (Luft) wurde durch die Vorrichtungen im Boden in einer Menge von 6 l/min zugeführt. Bei einer größeren Luftzufuhr wurde das Blasenbildungsregime des Durchblasens gestört.

Unter den angegebenen Bedingungen und dem Durchblasen von Luft durch eine Vorrichtung 3 ohne Richtungswechsel wurde nach 84 Min. eine homogene 0,1 Gew. % KCI-Lösung im Wasser der Pfanne erhalten. Dabei war die Lösung an allen zusätzlich gemessenen Stellen über die ganze Lösungsmasse praktisch gleich.

### Beispiel 2

Unter den in Beispiel 1 angegebenen Bedingungen wurde eine abwechselnde Luftzufuhr mit einer Periode von 30 Sek. durchgeführt. Bei dem Richtungswechsel wurde die Menge der zugeführten Luft bei 6 l/min. gehalten. Nach 35 min wurde im Pfannenmodell eine homogene Lösung mit der obigen Konzentration erhalten, d.h. die Rührzeit wurde 2,4-fach im Vergleich zum Beispiel 1 verringert.

### Beispiel 3

Unter den in den Beispielen 1 und 2 angegebenen Bedingungen wurde eine abwechselnde Luftzufuhr mit einer Periode von 20 Sek. durchgeführt. Nach 60 min. wurde in der Pfanne eine homogene Lösung mit der obigen Konzentration erhalten, d.h. die Rührzeit wurde 1,4-fach im Vergleich zum Beispiel 1 verringert. Am Ende des 60-minütigen Rührens wurden im Wasservolumen Zonen mit größeren und kleineren Konzentrationen als 0,1% KCI in Wasser festgestellt, die von den Hauptelektroden nicht registriert wurden.

### Beispiel 4

Unter den in den Beispielen 1 und 2 angegebenen Bedingungen wurde eine abwechselnde Luftzufuhr mit einer Periode von 10 Sek. durchgeführt. Nach 84 - 87 min. wurde in der Pfanne eine homogene Lösung mit der obigen Konzentration erhalten, d.h. die Rührzeit wurde im Vergleich zum Beispiel 1 praktisch beibehalten. Am Ende des Rührens wurden im Wasservolumen Zonen mit größeren und kleineren Konzentrationen als 0, 1 % KCI in Wasser festgestellt, die von den Hauptelektroden nicht registriert wurden.

### Beispiel 5

Unter den in den Beispielen 1 und 2 angegebenen Bedingungen wurde eine abwechselnde Luftzufuhr mit einer Periode von 40 Sek. durchgeführt. Nach 55 min. wurde in der Pfanne eine homogene Lösung mit der obigen Konzentration erhalten, d.h. die Rührzeit wurde 1,5-fach im Vergleich zum Beispiel 1 verringert. Im Wasservolumen fehlten Zonen mit einer KCI-Konzentration, die sich von der Konzentration von 0,1 Gew.% KCI unterschied.

### Beispiel 6

Unter den in den Beispielen 1 und 2 angegebenen Bedingungen wurde eine abwechselnde Luftzufuhr mit einer Periode von 50 Sek. durchgeführt. Nach 60 min. wurde in der Pfanne eine homogene Lösung mit der obigen Konzentration erhalten, d.h. die Rührzeit wurde 1,4-fach im Vergleich zum Beispiel 1 verringert. Im Wasservolumen fehlten Zonen mit einer KCI-Konzentration, die sich von der Konzentration von 0,1 Gew.% KCI unterschieden.

Das erfindungsgemäße Verfahren zum Rühren von Stahl in einer Pfanne gestattet durch eine einfache Verfahrensführung eine wesentliche Intensivierung des Rührvorganges des Stahls (eine Verringerung der Zeit zur Durchführung) ohne eine Einbuße an Rührqualität.

## Patentansprüche

1. Verfahren zum Rühren von Stahl in einer Pfanne, umfassend das Durchblasen des Stahls von unten mittels eines Gases oder Gas-Pulver-Gemisches durch mindestens zwei vorgesehene Blasvorrichtungen, die auf diametral entgegengesetzten Seiten der Pfanne angeordnet sind, **dadurch gekennzeichnet, dass** das Durchblasen abwechselnd zuerst durch eine der Blasvorrichtungen, die auf einer Seite der Pfanne angeordnet ist, und danach durch die andere Blasvorrichtung, die sich auf der anderen Seite der Pfanne befindet, erfolgt, wobei man in der Blasvorrichtung, durch die momentan nicht durchgeblasen wird, einen Druck hält, der das Einfließen von Metall in diese Vorrichtung ausschließt, wobei die Periode des Betriebswechsels der Blasvorrichtungen mit Vergrößerung der Stahlmasse in der Pfanne erhöht wird und das Volumen des zugeführten Gases bei der Umschaltung der Zufuhr des Gases oder Gas-Pulver-Gemisches von einer Blasvorrichtung auf die andere unverändert belassen wird.

## Claims

1. Method for stirring steel in a ladle, comprising blowing through the steel from the bottom by means of a gas or a gas/powder mixture through at least two blowing devices which are arranged on diametrically opposed sides of the ladle, **characterized in that** blowing through alternately takes place first through one of the blowing devices which is arranged on one side of the ladle and thereafter through the other blowing device located on the other side of the ladle, wherein a pressure held in the blowing device not used for blowing through at the moment prevents metal to flow into this device; wherein the period of the operating change of the blowing devices is increased with the increase of the steel mass in the ladle and the volume of the supplied gas being left unchanged upon the changeover of the supply of the gas or the gas/powder mixture from one blowing device to the other.

## Revendications

1. Procédé pour le malaxage d'acier dans une poche, comprenant la purge de l'acier par en bas au moyen d'un gaz ou d'un mélange de gaz-poudre par au moins deux dispositifs de soufflage prévus, qui sont disposés sur des côtés diamétralement opposés de la poche, **caractérisé en ce que** la purge s'effectue alternativement d'abord par l'un des dispositifs de soufflage, qui est disposé sur un côté de la poche, et ensuite par l'autre dispositif de soufflage, qui se trouve sur l'autre côté de la poche, sachant que dans le dispositif de soufflage, par lequel on ne souffle pas momentanément, on maintient une pression qui exclut l'introduction de métal dans ce dispositif, la période du changement de service des dispositifs de soufflage étant allongée avec l'augmentation de la masse d'acier dans la poche et le volume du gaz amené étant laissé sans modification lors de la commutation de l'arrivée du gaz ou du mélange de gaz-poudre d'un dispositif de soufflage à l'autre.
